# FASCICULE DE BREVET EUROPEEN

(11) **EP 1 177 562 B1**
(45) Date de publication et mention de la délivrance du brevet: **21.02.2007**
(21) Numéro de dépôt: 00927330.1
(22) Date de dépôt: 11.05.2000
(51) Int. Cl.: H01B 11/14

(54) **USAGE D'UN CABLE POUR LA REALISATION D'UN CABLE PASSE-BAS**
VERWENDUNG EINES KABELS ALS TIEFPASSKABEL
USE OF A CABLE AS LOW PASS CABLE

(30) Priorité: 11.05.1999 FR 9905981; 27.01.2000 FR 0001038
(43) Date de publication de la demande: 06.02.2002
(73) Titulaire: AXON'CABLE S.A., 51210 Montmirail (FR)
(72) Inventeur: YU, Ning, F-77174 Villeneuve le Comte (FR); GIACOMINI, Bruno, F-51210 Montmirail (FR)
(74) Mandataire: Dronne, Guy
(86) Numéro de dépôt international: PCT/FR2000/001275
(87) Numéro de publication internationale: WO 2000/068959

(56) Documents cités:
- EP-A- 0 290 343
- DE-A- 3 123 040
- US-A- 4 816 614

## Description

La présente invention a pour objet un usage d'un câble pour la réalisation d'un câble passe-bas.

un câble de transmission électrique a pour but de véhiculer les signaux à l'intérieur d'un système électrique ou électronique ou entre deux systèmes de ce type dans un large domaine de fréquence de ces signaux.

Un câble de transmission passe-bas présente une bande passante de basse fréquence c'est-à-dire qu'il ne laisse se propager que des signaux dont la fréquence est inférieure à une certaine limite appelée fréquence de coupure du câble.

Selon la norme américaine MIL-C-85 485 la fréquence de coupure est définie comme étant celle pour laquelle l'atténuation est égale à 4,3 dB par mètre.

On connaît déjà des câbles blindés passe-bas dans lesquels on réalise en plus du blindage habituel par tresse métallique une couche intermédiaire d'absorption magnétique qui dans ces câbles connus est réalisée à base de ferrite. De tels câbles passe-bas présentent une fréquence de coupure de l'ordre de 100 MHz au sens mentionné ci-dessus. Une telle fréquence de coupure est considérée comme admissible pour un certain nombre d'applications. Cependant, lorsque l'on veut avoir une transmission du signal utile sans que celui-ci soit affecté par des perturbations conduites par le câble ou résultant de rayonnement extérieur d'une meilleure qualité, il serait souhaitable de disposer de câbles blindés passe-bas présentant une présence de coupure sensiblement plus faible par exemple au plus égal à quelques dizaines de MHz.

Il va de soi que cette fréquence de coupure doit être adaptée à la fréquence maximale des signaux électriques qui doivent transiter par le câble.

De toute manière il est souhaitable de disposer de câbles comportant leur propre blindage ou non, dont la fréquence de coupure est très sensiblement inférieure à 100 MHz, fréquence de coupure que l'on obtient avec les câbles passe-bas de l'état de la technique.

Un objet de la présente invention est de fournir un câble passe-bas dont la fréquence de coupure, c'est-à-dire la fréquence correspondant à une atténuation de 4,3 dB par mètre est sensiblement inférieure à 100 MHz, typiquement inférieure ou égale à 20 MHz.

Un autre objet de l'invention est de fournir un câble de ce type dans lequel l'impédance de transfert Zt du câble ne croisse pas fortement avec la fréquence de signaux parasites externes pour assurer une protection efficace contre les interférences électromagnétiques.

Enfin, il est très souhaitable que le câble conserve ses propriétés d'absorption magnétique dans une plage de températures correspondant à son utilisation courante, c'est-à-dire typiquement jusqu'à 260°C.

Pour atteindre ces deux objets selon l'invention, le câble blindé passe-bas se caractérise en ce qu'il comprend successivement depuis son centre vers sa périphérie
- une âme conductrice ;
- une première couche diélectrique ;
- une couche d'absorption magnétique en un alliage métallique amorphe ferromagnétique ; et
- une gaine isolante.

De préférence, ledit alliage ferromagnétique a la composition suivante :
A_{80±10%} B_{20±10%}
A représentant le pourcentage total exprimé en atomes des éléments ferromagnétiques de l'alliage choisis dans le groupe comprenant Co, Fe, Mn et Ni ; et
B représentant le pourcentage total exprimé en atomes des éléments métalloïdes de l'alliage choisis dans le groupe comprenant B, Si et P. Le composé est du type amorphe.

En variante, ledit alliage ferromagnétique a la composition suivante :
A_{75±10 %} B_{20±10%} C_{5±3%}

- A représente les éléments ferromagnétiques Co, Fe, Mn et Ni entrant dans la composition soit seul, soit à plusieurs sous forme combinée ;
- B représente les éléments métalloïdes B, Si et P entrant dans la composition soit seul, soit à plusieurs sous forme combinée ; et
- C représentant le pourcentage total exprimé en atomes d'un élément métallique choisi dans le groupe comprenant le Cu et le Nb ou du mélange des deux.

Grâce à la présence de la couche d'absorption magnétique réalisée en un alliage métallique amorphe ou nano-cristallin ferromagnétique ayant de préférence la composition indiquée ci-dessus, on obtient effectivement, simultanément, un abaissement de la fréquence de coupure à une valeur inférieure ou égale à 20 MHz pour une atténuation de 4,3dB/m et une diminution de l'augmentation de l'impédance de transfert pour les fréquences élevées.

D'autres caractéristiques et avantages de l'invention apparaîtront mieux à la lecture de la description qui suit de plusieurs modes de réalisation de l'invention donnés à titre d'exemple non limitatif. La description se réfère aux figures annexées sur lesquelles :
la figure 1 est une vue en perspective partiellement arrachée d'un câble passe-bas ;
la figure 2 est une vue en coupe transversale du câble de la figure 1 ;
la figure 3 représente des courbes qui montrent l'atténuation du câble correspondant à l'exemple 1 en fonction de la fréquence ;
la figure 4 est une vue similaire pour le câble de l'exemple 2 ;
la figure 5 montre des courbes donnant les variations d'impédance de transfert en fonction de la fréquence pour les quatre exemples de câbles correspondant à l'exemple 6 ;
les figures 6A à 6D montrent des courbes représentant l'efficacité de blindage en fonction de la fréquence pour les quatre câbles définis dans l'exemple 6 ;
la figure 7 montre la courbe d'atténuation (A) du câble correspondant aux exemples du tableau II en fonction de la fréquence (F) ; et
la figure 8 montre la variation de la partie imaginaire de la perméabilité du matériau absorbant en fonction de la fréquence.

En se référant tout d'abord aux figures 1 et 2, on va décrire la structure générale du câble. Le câble est constitué tout d'abord d'une âme conductrice 10 qui peut être constitué bien sûr par plusieurs brins conducteurs par exemple en cuivre argenté. Cette âme conductrice peut aller de AWG08 à AWG26. Autour de l'âme conductrice 10, on trouve une première couche de matériau diélectrique 12. Sur la première couche diélectrique 12 est réalisée selon une caractéristique essentielle de l'invention une couche 14 d'absorption magnétique. On trouve ensuite une deuxième couche 16 de matériau diélectrique puis une tresse métallique de blindage 18 de type standard et enfin une gaine externe isolante 20. Sur la figure 2, on a repéré de D1 à D6 les diamètres externes de ces différentes couches.

Il faut dès à présent mentionner que selon certains modes de réalisation, le câble peut ne pas comporter la deuxième couche de diélectrique 16 interposée entre la couche d'absorption magnétique 14 et la tresse de blindage 18.

En variante, le câble peut également ne pas comporter sa propre couche de blindage. Dans ce cas, le plus souvent, c'est un faisceau de ces câbles qui comportera un surblindage, c'est-à-dire des moyens de blindage communs à l'ensemble du faisceau de câbles.

En variante, l'âme conductrice 10 pourrait être constituée par plusieurs éléments conducteurs, chaque élément conducteur étant entouré par sa propre isolation en matériau diélectrique. Ces éléments conducteurs sont de préférence torsadés. La première couche en matériau diélectrique 12 est alors, dans ce cas, constituée par les différentes isolations. La couche d'absorption magnétique est réalisée autour de l'ensemble constitué par les différents éléments conducteurs isolés.

Selon une caractéristique essentielle de l'invention, la couche absorbante magnétique est réalisée en un alliage métallique ferromagnétique du type amorphe ou nano-cristallin. Cette caractéristique permet comme on l'a déjà expliqué succinctement et comme cela sera démontré par référence aux courbes annexées d'obtenir une diminution très sensible de la fréquence de coupure correspondant à l'atténuation de 4,3 dB/m ce qui permet donc d'obtenir une transmission du signal utile dans des conditions très améliorées puisqu'on obtient ainsi un filtrage des fréquences non utiles induites ou rayonnées, ainsi qu'une amélioration sensible de l'impédance de transfert.

De préférence, le matériau ferromagnétique du type amorphe a la composition suivante :
A_{80±10%} B_{20±10%}
et le matériau ferromagnétique nano-cristallin a la composition suivante :
A_{75±10%} B_{20±10%} C_{5±3%}

Dans ces formules :
- A représente les éléments ferromagnétiques Co, Fe, Mn et Ni entrant dans la composition soit seul, soit à plusieurs sous forme combinée ;
- B représente les éléments métalloïdes B, Si et P entrant dans la composition soit seul, soit à plusieurs sous forme combinée ;
- C représente les éléments métalliques Cu et Nb entrant dans la composition soit seul, soit à plusieurs sous forme combinée.
- Le pourcentage est en atome et nominal.
- La tolérance en pourcentage représente la plage dans laquelle les caractéristiques électromagnétiques pour l'application câble passe-bas sont satisfaisantes.

En fait, le constituant du type A détermine les propriétés ferromagnétiques intrinsèques des matériaux, alors que celui du type B permet d'obtenir lors de la solidification de l'alliage l'état amorphe que, seul, le constituant A ne peut se procurer. Quant à celui du type C, il sert de tampon entre la cristallisation et la solidification amorphe, et permet de créer un état dit nano-cristallin dans lequel les caractéristiques ferromagnétiques sont tout aussi intéressantes qu'à l'état amorphe.

Des alliages particuliers ont été élaborés pour tester leur efficacité en tant que couche d'absorption magnétique. Le tableau I ci-dessous fournit plusieurs compositions d'alliage avec leur état amorphe ou nano-cristallin.

**TABLEAU I**

| Alliage | Composition | Etat de l'alliage |
|---|---|---|
| I | Fe₈₀B₂₀ | Amorphe |
| II | Fe₇₇Si₈B₁₅ | Amorphe |
| III | Fe₆₅CO₁₀Si₁₀B₁₅ | Amorphe |
| IV | Fe₆₅Mn₁₀Si₁₀B₁₅ | Amorphe |
| V | CO₈₀Si₁₀B₁₀ | Amorphe |
| VI | CO₆₉Fe₅Si₁₂B₁₅ | Amorphe |
| VII | CO₆₉Mn₆Si₁₅B₁₀ | Amorphe |
| VIII | CO₆₉Mn₅Fe₁Si₁₃B₁₂ | Amorphe |
| IX | Ni₆₀Fe₂₀P₂₀ | Amorphe |
| X | CO₇₁Fe₄Nb₄Si₁₅B₆ | Amorphe + nano-cristallin |
| XI | Fe₇₄Cu₁ Nb₃Si₁₃B₉ | Amorphe + nano-cristallin |
| XII | Fe_{0.8}Mn_{5.6}Ni_{0.2}B_{6.5}Si₁₄Co_{72.6} | Amorphe |
| XIII | Fe_{0.8}Mn₆Ni_{0.1}B_{5.7}Si_{13.9}Co_{79.5} | Amorphe |
| XIV | Co₆₈Fe₄Si₁₂B₁₅Mn₁ | Amorphe |

Selon un premier mode de mise en oeuvre, la couche d'absorption est obtenue de préférence par guipage de micro-fils réalisés avec l'alliage métallique amorphe ou nano-cristallin, présentant un diamètre compris entre 9 microns et 22 microns et de préférence recouverts individuellement de verre. La couche ainsi obtenue a, de préférence, une épaisseur comprise entre 50 et 150 microns.

On va maintenant décrire plusieurs exemples de réalisation du câble passe-bas selon le premier mode de mise en oeuvre.

### Exemple 1

Un premier câble a été réalisé selon les caractéristiques définies dans le tableau ci-dessous. On utilise pour la réalisation de la couche d'absorption magnétique un faisceau de 32 micro-fils réalisés avec un alliage ayant la composition de la ligne XII du tableau 1. Cette couche d'absorption magnétique est obtenue par guipage d'un cordon constitué par le faisceau des 32 micro-fils. On obtient une couche de micro-fils sensiblement jointive. Le pas de guipage est de 1 mm. La mesure d'atténuation du câble montrée par la figure 3 montre que pour une atténuation de 4,3 dB/m la fréquence de coupure est de 20 MHz, ce qui est très inférieure à la fréquence de coupure de 100 MHz de l'état de la technique.

| Composant | | Matériaux | Mise en oeuvre |
|---|---|---|---|
| Conducteur | D1 = 0.76 mm | Cu argenté AWG22 | |
| Diélectrique | D2 = 0.88 mm | FEP | Extrusion |
| Couche d'absorption | D3 = 1.00 mm | Faisceau 32 micro-fils | Guipage |
| Tresse de blindage | D5 = 1.55 mm | Cu argenté ∅ = 0.102 mm | Tressage |
| Gaine | D6 = 2.00 mm | FEP | Extrusion |

Plus généralement, le faisceau comprend 30 à 35 micro-fils et le pas de guidage est compris entre 0,25 mm et 1,1 mm.

### Exemple 2

On a réalisé un autre câble en adoptant les mêmes techniques de fabrication que dans l'exemple 1 et la même structure pour le câble. La différence réside dans le fait que le pas de guipage des micro-fils en matériau métallique amorphe ferromagnétique est de 0,3 mm au lieu de 1 mm. Comme le montre la figure 4, le câble présente une fréquence de coupure qui est encore abaissée pour l'atténuation de 4,3 dB/m puisque cette fréquence est de l'ordre de 3 MHz.

### Exemple 3

On a réalisé un troisième câble qui ne diffère des exemples précédents que par le fait que le diamètre D3 de la couche d'absorption est de 1,10 mm au lieu de 1 mm, c'est-à-dire que les micro-fils ont un diamètre de l'ordre de 20 microns. Les autres paramètres étant inchangés. La mesure d'atténuation de ce câble montre que la fréquence de coupure à 4,3 dB/m est repoussée en dessous de 1 MHz.

### Exemple 4

Un autre câble a été réalisé suivant les spécifications indiquées dans le tableau ci-dessous. On voit que dans ce cas, on a effectivement la présence de la deuxième couche de diélectrique 16 entre la couche absorbante 14 et la tresse de blindage 18. Les résultats sont similaires à ceux obtenus dans le cas de l'exemple 2.

| Composant | | Matériaux | Mise en oeuvre |
|---|---|---|---|
| Conducteur | D1 = 0.76 mm | Cu argenté AWG22 | |
| Diélectrique | D2 = 0.88 mm | FEP | Extrusion |
| Couche d'absorption | D3 = 1.00 mm | Faisceau 32 micro-fils | Guipage |
| Diélectrique | D4 = 1.37 mm | FEP | Extrusion |
| Tresse de blindage | D5 = 1.82 mm | Cu argenté ∅ = 0,102 mm | Tressage |
| Gaine | D6 = 2.30 mm | FEP | Extrusion |

### Exemple 5

On a réalisé un autre câble similaire à celui de l'exemple 4, sauf en ce qui concerne le matériau diélectrique servant à réaliser les deux couches de diélectrique et la gaine externe. Le FEP est remplacé par un film composite PTFE/polyimide/PTFE ou un film composite polyimide/PTFE. Les résultats de la mesure d'atténuation montrent des performances en terme d'atténuation et de fréquence de coupure similaire à celles de l'exemple 2.

| Composant | | Matériaux | Mise en oeuvre |
|---|---|---|---|
| Conducteur | D1 = 0.76 mm | Cu étamé AWG22 | |
| Diélectrique | D2 = 0.88 mm | Film polyimide/.PTFE | Rubanage |
| Couche d'absorption | D3 = 1.10 mm | Faisceau 32 micro-fils | Guipage |
| Diélectrique | D4 = 1.35 mm | Film polyimide/PTFE | Rubanage |
| Tresse de blindage | D5 = 1.80 mm | Cu étamé ∅ = 0.102 mm | Tressage |
| Gaine | D6 = 2.30 mm | Film polyimide/PTFE | Rubanage |

### Exemple 6

Dans l'exemple suivant, on a réalisé 4 câbles numérotés respectivement 1, 2, 3 et 4 pour montrer l'efficacité en termes d'amélioration de l'impédance de transfert des câbles selon l'invention par rapport au câble de l'état de la technique. Le tableau ci-dessous montre la composition des câbles 1, 2, 3 et 4.

| Composant | | Matériaux | | | |
|---|---|---|---|---|---|
| | | Câble 1 | Câble 2 | Câble 3 | Câble 4 |
| Conducteur | D1 = 0.76 mm | Cu argenté AWG22 | | | |
| Diélectrique | D2 = 0.88 mm | | FEP | | |
| Couche d'absorption | D3 = 1.00 mm | FEP | ferrite | micro-fils 1 | micro-fils 2 |
| Diélectrique | D4 = 1.37mm | | FEP | | |
| Tresse de blindage | D5 = 1.82mm | Fil Cu argenté 0.102 mm 16x3 | | | |
| Gaine | D6 = 2.30 mm | FEP | | | |

La différence entre les câbles 3 et 4 réside dans la composition chimique des micro-fils utilisés, le premier correspondant à l'alliage XII du tableau I et le second à l'alliage XIII de ce même tableau.

Le câble 1 ne comporte pas de couche d'absorption magnétique, le câble 2 comporte une couche d'absorption magnétique en ferrite selon l'état de la technique, le câble 3 comporte une couche d'absorption selon l'invention, l'alliage métallique amorphe ferromagnétique est conforme à la composition donnée dans l'exemple XIII du tableau I.

La figure 5 montre que l'on obtient une amélioration très sensible de l'impédance de transfert pour les câbles 3 et 4, c'est-à-dire pour les câbles conformes à l'invention. Ces mesures ont été réalisées selon la méthode triaxiale.

De plus, les figures 6A à 6D montrent l'efficacité de blindage A exprimée en dB/m en fonction de la fréquence F exprimée en MHz pour les câbles 1 à 4 dans une plage de fréquences élevées de 500 MHz à 2 GHz. La comparaison des figures 6A et 6B d'une part et 6C et 6D d'autre part montre qu'à ces fréquences élevées, l'efficacité de blindage des câbles 3 et 4 conforme à l'invention est bien supérieure (de 10 à 20 dB/m) à celle qu'on obtient avec les câbles 1 et 2 selon l'état de la technique.

Ces mesures ont été réalisées selon la technique de chambre réverbérante conforme à la Norme Mil-STD 1344

### Exemple 7

On réalise un câble suivant les mêmes caractéristiques que celles de l'exemple 4 mais avec une âme conductrice du type AWG26. Les autres paramètres de construction étant identiques. On obtient des performances similaires au cas des exemples précédents. Il en serait de même si l'âme conductrice était du type AWG08.

Dans les exemples 1 à 7, le câble comporte son propre blindage. Comme on l'a déjà expliqué, le câble pourrait ne pas avoir de tresse de blindage.

Selon un deuxième mode de réalisation, la couche d'absorption magnétique est réalisée à partir d'un ou plusieurs rubans constitués par un matériau ferromagnétique amorphe ou nano-cristallin dont différentes compositions ont été données précédemment.

Le ruban peut être fabriqué par la technique de solidification rapide par filage (en anglais Melt Spinning) ou par la technique de solidification rapide par écoulement planaire (en anglais Planar Flow Casting).

Ces techniques consistent à projeter, à travers une buse de très faible épaisseur, l'alliage sous forme liquide sur une roue tournant à une vitesse de l'ordre de 2 500 tours par minute. L'alliage liquide se répand sur la périphérie de la roue. En se solidifiant, l'alliage forme un ruban qui peut avoir une très faible épaisseur.

Des rubans ont été fabriqués à partir des alliages I à XI du tableau I. Le tableau II ci-après donne, pour chaque alliage, un mode de réalisation du ruban en précisant ses dimensions et son mode d'élaboration.

**TABLEAU II**

| Alliage | Dimension du ruban | | Etat | Technique Elaboration |
|---|---|---|---|---|
| | Epaisseur µm | Largeur mm | | |
| I | 4.0 | 0.3 | Amorphe | Melt Spinning |
| II | 6.0 | 0.5 | Amorphe | Melt Spinning |
| III | 10.5 | 1.2 | Amorphe | Planar flow Casting |
| IV | 14.5 | 2.0 | Amorphe | Planar flow Casting |
| V | 15.0 | 3.0 | Amorphe | Planar flow Casting |
| VI | 5.0 | 3.6 | Amorphe | Planar flow Casting |
| VII | 25.5 | 1.0 | Amorphe | Planar flow Casting |
| VIII | 12.0 | 3.5 | Amorphe | Planar flow Casting |
| IX | 30.5 | 0.8 | Amorphe | Planar flow Casting |
| X | 10.0 | 1.0 | Amorphe + nano-cristaliin | Planar flow Casting |
| XI | 12.5 | 0.8 | Amorphe + nano-cristallin | Planar flow Casting |

Ces rubans ont été ensuite intégrés dans les câbles conformes à l'invention, avec un pas allant de 0,1 à 1,5 mm, par la technique dite rubanage couramment utilisée dans l'industrie de câblerie.

Le rubannage peut être réalisé à l'aide d'un seul ruban, les spires se recouvrant mutuellement, ou successivement à l'aide de deux rubans à spires jointives, les spiralages des deux couches étant inversés

A partir des rubans définis par le tableau Il on a réalisé des câbles blindés conformes à l'invention.

L'âme conductrice est réalisée par toronnage concentrique ou toronnage en roplay à partir de fils de cuivre revêtus d'Ag, Sn ou Ni de jauges AwG 8 à 26.

La ou les couches de diélectrique sont réalisées en thermoplastiques fluorés par extrusion, en polyoléfine ou PVC par extrusion ou encore en film polyimide par rubannage.

La couche d'absorption magnétique est réalisée, comme on l'a déjà indiqué, par rubannage à l'aide des rubans définis dans le tableau II.

De préférence la couche d'absorption magnétique est réalisée avec au moins un ruban de l'alliage ferromagnétique dont la largeur est comprise entre 0,3 et 4,0 mm et dont l'épaisseur est comprise entre 2 et 100 microns.

De plus, les mesures effectuées sur les câbles montrent que l'atténuation augmente en fonction de l'épaisseur de la couche de matériau absorbant. C'est ce que montre le tableau suivant :

| | Câble I incluant un ruban d'épaisseur de 23 µm | Câble II incluant 2 rubans d'épaisseur 23 µm superposés |
|---|---|---|
| Fréquence (MHz) | Atténuation (dB/m) | Atténuation (dB/m) |
| 10 | 6.38 | 11.8 |
| 50 | 15.9 | 26.6 |
| 100 | 24.8 | 41.3 |
| 150 | 32.4 | 53.2 |
| 200 | 39.2 | 68.1 |

Ainsi, il est possible, en jouant sur le nombre de rubans et/ou l'épaisseur du ou des rubans, d'adapter l'effet d'absorption aux conditions d'utilisation du câble. Il en va de même lorsque la couche absorbante est réalisée avec des micro-fils.

Le blindage, s'il existe, est réalisé, à l'aide d'un fil de cuivre revêtu d'Ag, Sn ou Ni, par tressage ou guipage. Enfin, la gaine externe peut être réalisée en thermoplastiques fluorés, en élastomère thermoplastique ou en PVC par extrusion ou encore en film polyimide par rubannage.

Les mesures en filtrage à hautes fréquences et en impédance de transfert effectuées sur les câbles décrits précédemment et utilisant un ruban amorphe ou nanocristallin ont donné des résultats similaires à ceux obtenus pour les câbles réalisés à partir de microfils.

La figure 7 donne l'atténuation du câble A exprimée en dB/m en fonction de la fréquence F exprimée en MHz. La courbe 1 correspond aux câbles de l'état de la technique et la courbe Il correspond aux câbles du Tableau II.

Différentes mesures ont été effectuées, en particulier pour les exemples de composition d'alliage ferromagnétique VI, VII et XIV du Tableau I précédent.

Ces mesures montrent que, pour l'alliage VI, la température de Curie est égale à 350°C et la température de cristallisation est de 510°C. Pour l'alliage VII, ces températures sont respectivement de 320°C et de 500°C et pour l'alliage XIV, elles sont respectivement de 300°C et 490°C.

Pour les autres alliages, ces mesures sont du même ordre.

On voit donc que ces températures sont très supérieures aux températures normales d'utilisation du câble qui n'excèdent pas pratiquement 260°C.

Sur la figure 8, on a représenté pour différents alliages, la valeur de la partie imaginaire de la perméabilité (µ") en fonction de la fréquence F exprimée en MHz. Les courbes A, B et C correspondent respectivement au alliages VI, VII et XIV. Ces courbes montrent que la partie imaginaire de la perméabilité, qui représente le mieux l'effet d'absorption magnétique, présente un maximum très marqué autour d'une fréquence égale à 10 MHz.

## Revendications

1. Usage d'un câble comprenant successivement depuis son centre vers sa périphérie une âme conductrice (10), une première couche diélectrique (12), une couche d'absorption magnétique en un alliage métallique ferromagnétique à structure amorphe ou nano-cristallin (14) et une gaine isolante (20) pour la réalisation d'un câble passe-bas **caractérisé en ce que** ledit câble passe-bas présente une fréquence de coupure, correspondant à une atténuation de 4,3 dB/m, inférieure à 20 MHz et utilisable jusqu'à une température de 260°C.

2. Usage d'un câble selon la revendication 1, **caractérisé en ce qu'**il comprend en outre une couche de blindage(18) réalisée sur la couche d'absorption.

3. Usage d'un câble selon la revendication 2, **caractérisé en ce qu'**il comprend en outre une deuxième couche diélectrique (16) interposée entre la couche absorbante (14) et le blindage (18).

4. Usage d'un câble selon l'une quelconque des revendications 1 à 3, **caractérisé en ce que** ledit alliage ferromagnétique a la composition suivante :
A_{80 ± 10 %} B_{20 ± 10 %}
A représentant le pourcentage total exprimé en atomes des éléments ferromagnétiques de l'alliage choisis dans le groupe comprenant Co, Fe, Mn et Ni ; et
B représentant le pourcentage total exprimé en atomes des éléments métalloïdes de l'alliage choisis dans le groupe comprenant B, Si et P.

5. Usage d'un câble selon l'une quelconque des revendications 1 à 3, **caractérisé en ce que** ledit alliage ferromagnétique a la composition suivante :
A_{75±10%} B_{20±10%} C_{5±3%}
- A représente les éléments ferromagnétiques Co, Fe, Mn et Ni entrant dans la composition soit seul, soit à plusieurs sous forme combinée ;
- B représente les éléments métalloïdes B, Si et P entrant dans la composition soit seul, soit à plusieurs sous forme combinée ; et
- C représentant le pourcentage total exprimé en atomes d'un élément métallique choisi dans le groupe comprenant le Cu et le Nb ou du mélange des deux.

6. Usage d'un câble selon l'une quelconque des revendications 1 à 5, **caractérisé en ce que** ladite couche d'absorption magnétique est constituée par des fils dudit alliage ferromagnétique de diamètre compris entre 9 et 22 micromètres.

7. Usage d'un câble selon la revendication 6, **caractérisé en ce que** chaque fil est revêtu d'une couche de verre.

8. Usage d'un câble selon l'une quelconque des revendications 6 et 7, **caractérisé en ce que** ladite couche absorbante est constituée par guipage avec un faisceau qui comprend 30 à 35 desdits fils à un pas compris entre 0,25 mm et 1,1 mm.

9. Usage d'un câble selon l'une quelconque des revendications 1 à 5, **caractérisé en ce que** ladite couche d'absorption magnétique est constituée par au moins un ruban dudit alliage ferromagnétique dont la largeur est comprise entre 0,3 et 4,00 mm et dont l'épaisseur est comprise entre 2 et 100 microns.

10. Usage d'un câble selon l'une quelconque des revendications 1 à 9 **caractérisé en ce que** la ou lesdites couches diélectriques sont réalisées en FEP ou PTFE.

11. Usage d'un câble selon l'une quelconque des revendications 1 à 10, **caractérisé en ce que** l'âme conductrice (10) est constituée par une pluralité d'éléments conducteurs et **en ce que** la première couche diélectrique (12) est constituée par une pluralité de revêtements isolants, chaque revêtement recouvrant un desdits éléments conducteurs.

12. Usage d'un câble selon l'une quelconque des revendications 1 à 11, **caractérisé en ce que** sa température d'utilisation est au plus égale à 260°C.

## Claims

1. Use of a cable comprising in succession, from its centre to its periphery, a conducting core (10), a first dielectric layer (12), a magnetic absorption layer made of a ferromagnetic metal alloy with an amorphous or nanocrystalline structure (14) and an insulating sleeve (20) for producing a low-pass cable **characterised in that** said low-pass cable has a cut-off frequency, corresponding to an attenuation of 4.3 dB/m, lower than 20 MHz and usable up to a temperature of 260°C.

2. Use of a cable according to Claim 1, **characterised in that** it further comprises a shielding layer (18) produced over the absorption layer.

3. Use of a cable according to Claim 2, **characterised in that** it further comprises a second dielectric layer (16) placed between the absorbing layer (14) and the shielding (18).

4. Use of a cable according to any one of Claims 1 to 3, **characterised in that** said ferromagnetic alloy has the following composition:
A_{80±10%} B_{20±10%}
A representing the total percentage expressed as atoms of the ferromagnetic elements of the alloy chosen from the group comprising Co, Fe, Mn and Ni; and
B representing the total percentage expressed as atoms of the metalloid elements of the alloy chosen from the group comprising B, Si and P.

5. Use of a cable according to any one of Claims 1 to 3, **characterised in that** said ferromagnetic alloy has the following composition:
A_{75±10%} B_{20±10%} C_{5±3%}
- A represents the ferromagnetic elements Co, Fe, Mn and Ni contained in the composition either alone, or as a plurality in a combined form;
- B represents the metalloid elements B, Si and P contained in the composition either alone, or as a plurality in combined form; and
- C representing the total percentage expressed as atoms of a metallic element chosen from the group comprising Cu and Nb or of the mixture of the two.

6. Use of a cable according to any one of Claims 1 to 5, **characterised in that** said magnetic absorption layer is constituted by wires of said ferromagnetic alloy with a diameter comprised between 9 and 22 micrometers.

7. Use of a cable according to Claim 6, **characterised in that** each wire is covered with a layer of glass.

8. Use of a cable according to any one of Claims 6 and 7, **characterised in that** said absorbent layer is constituted by wrapping with a bundle that comprises 30 to 35 of said wires at a pitch comprised between 0.25 mm and 1.1 mm.

9. Use of a cable according to any one of Claims 1 to 5, **characterised in that** said magnetic absorption layer is constituted by at least one ribbon of said ferromagnetic alloy, the width of which is comprised between 0.3 and 4.00 mm and the thickness of which is comprised between 2 and 100 microns.

10. Use of a cable according to any one of Claims 1 to 9 **characterised in that** said dielectric layer(s) are made of FEP or PTFE.

11. Use of a cable according to any one of Claims 1 to 10, **characterised in that** the conducting core (10) is constituted by a plurality of conducting elements and **in that** the first dielectric layer (12) is constituted by a plurality of insulating coatings, each coating covering one of said conducting elements.

12. Use of a cable according to any one of Claims 1 to 11, **characterised in that** its temperature of use is equal to no more than 260°C.

## Patentansprüche

1. Verwendung eines Kabels, das von innen nach außen eine Ader (10), eine erste dielektrische Schicht (12), eine Magnetabsorptionsschicht aus einer ferromagnetischen Metall-Legierung mit amorpher oder nanokristalliner Struktur (14) und eine Isolierhülle (20) zur Ausführung eines Tiefpasskabels umfasst,
**dadurch gekennzeichnet, dass** das Tiefpasskabel eine Schnittfrequenz, die einer Dämpfung um 4,3 dB/m entspricht, unter 20 MHz und bis zu einer Temperatur von 260 °C einsetzbar aufweist.

2. Verwendung eines Kabels nach Anspruch 1,
**dadurch gekennzeichnet, dass** es ferner eine Abschirmschicht (18) umfasst, die auf der Absorptionsschicht ausgeführt ist.

3. Verwendung eines Kabels nach Anspruch 2,
**dadurch gekennzeichnet, dass** es ferner eine zweite dielektrische Schicht (16) umfasst, die zwischen der Absorptionsschicht (14) und der Abschirmung (18) eingefügt ist.

4. Verwendung eines Kabels nach einem der Ansprüche 1 bis 3,
**dadurch gekennzeichnet, dass** die ferromagnetische Legierung die folgende Zusammensetzung hat:
A_{80±10%} B_{20±10%}
wobei A den prozentualen Gesamtanteil an Atomen der ferromagnetischen Elemente der Legierung darstellt, die aus der Gruppe bestehend aus Co, Fe, Mn und Ni gewählt sind; und
B den prozentualen Gesamtanteil an Atomen der Halbmetall-Elemente der Legierung darstellt, die aus der Gruppe bestehend aus B, Si und P gewählt sind.

5. Verwendung eines Kabels nach einem der Ansprüche 1 bis 3,
**dadurch gekennzeichnet, dass** die ferromagnetische Legierung die folgenden Zusammensetzung hat:
A₇₅±10% B₂₀ ± 10 % C₅±3%
wobei A die ferromagnetischen Elemente Co, Fe, Mn und Ni darstellt, die entweder alleine oder zu mehreren kombiniert in die Zusammensetzung eingehen;
wobei B die Halbmetall-Elemente B, Si und P darstellt, die entweder alleine oder zu mehreren kombiniert in die Zusammensetzung eingehen;
wobei C den prozentualen Gesamtanteil an Atomen eines Metall-Elements darstellt, das aus der Gruppe bestehend aus Cu und Nb oder einer Mischung von beiden. gewählt ist.

6. Verwendung eines Kabels nach einem der Ansprüche 1 bis 5,
**dadurch gekennzeichnet, dass** die Magnetabsorptionsschicht aus Drähten der ferromagnetischen Legierung mit einem Durchmesser zwischen 9 und 22 Mikrometern gebildet ist.

7. Verwendung eines Kabels nach Anspruch 6,
**dadurch gekennzeichnet, dass** jeder Draht mit einer Glasschicht umhüllt ist.

8. Verwendung eines Kabels nach einem der Ansprüche 6 oder 7,
**dadurch gekennzeichnet, dass** die Absorptionsschicht durch Umwicklung mit einem Bündel gebildet ist, das 30 bis 35 der Drähte mit einem Abstand von 0,25 mm bis 1,1 mm umfasst.

9. Verwendung eines Kabels nach einem der Ansprüche 1 bis 5,
**dadurch gekennzeichnet, dass** die Magnetabsorptionsschicht aus wenigstens einem Band der ferromagnetischen Legierung gebildet ist, dessen Breite zwischen 0,3 und 4,00 mm und dessen Dicke zwischen 2 und 100 Mikrometer liegt.

10. Verwendung eines Kabels nach einem der Ansprüche 1 bis 9,
**dadurch gekennzeichnet, dass** die dielektrische(n) Schicht(en) aus FEP oder PTFE ausgeführt sind.

11. Verwendung eines Kabels nach einem der Ansprüche 1 bis 10,
**dadurch gekennzeichnet, dass** die Ader (10) aus einer Vielzahl leitender Elemente gebildet ist, und dass die erste dielektrische Schicht (12) aus einer Vielzahl isolierender Umhüllungen gebildet ist, wobei jede Umhüllung eines der leitenden Elemente bedeckt.

12. Verwendung eines Kabels nach einem der Ansprüche 1 bis 11,
**dadurch gekennzeichnet, dass** seine Einsatztemperatur maximal 260 °C beträgt.
